# EUROPÄISCHE PATENTSCHRIFT

(11) **EP 1 056 890 B1**
(45) Veröffentlichungstag und Bekanntmachung des Hinweises auf die Patenterteilung: **29.08.2001**
(21) Anmeldenummer: 99910250.2
(22) Anmeldetag: 20.02.1999
(51) Int. Cl.: C21D 8/12

(54) **VERFAHREN ZUR HERSTELLUNG VON NICHTKORNORIENTIERTEM ELEKTROBLECH**
METHOD FOR PRODUCING NON-GRAIN ORIENTED ELECTRO SHEET STEEL
PROCEDE POUR LA PRODUCTION DE TOLE ELECTRIQUE A GRAINS NON ORIENTES

(30) Priorität: 20.02.1998 DE 19807122
(43) Veröffentlichungstag der Anmeldung: 06.12.2000
(73) Patentinhaber: Thyssen Krupp Stahl AG, 40211 Düsseldorf (DE)
(72) Erfinder: PIRCHER, Hans, D-45481 Mülheim (DE); KAWALLA, Rudolf, 09627 Niederbobritzsch (DE); ESPENHAHN, Manfred, D-45259 Essen (DE); HAMMER, Brigitte, D-46562 Voerde (DE); PETERS, Klaus, D-42555 Velbert (DE); SCHNEIDER, Jürgen, D-44807 Bochum (DE); WUPPERMANN, Carl-Dieter, D-47803 Krefeld (DE)
(74) Vertreter: Simons, Johannes, Dipl.-Ing.
(86) Internationale Anmeldenummer: EP9901123
(87) Internationale Veröffentlichungsnummer: WO9942626

(56) Entgegenhaltungen:
- EP-A- 0 434 641
- EP-A- 0 609 190
- EP-A- 0 651 061
- PATENT ABSTRACTS OF JAPAN vol. 016, no. 013 (C-0901), 14. Januar 1992 & JP 03 232924 A (NIPPON STEEL CORP), 16. Oktober 1991
- PATENT ABSTRACTS OF JAPAN vol. 016, no. 509 (C-0997), 21. Oktober 1992 & JP 04 187718 A (KAWASAKI STEEL CORP), 6. Juli 1992
- PATENT ABSTRACTS OF JAPAN vol. 005, no. 094 (C-059), 19. Juni 1981 & JP 56 038422 A (KAWASAKI STEEL CORP), 13. April 1981

## Beschreibung

Die Erfindung betrifft ein Verfahren zur Herstellung von nichtkornorientiertem Elektroblech aus Brammen- oder Dünnbrammenstrangguß mit geringem Ummagnetisierungsverlust und hoher Polarisation sowie guten mechanischen Eigenschaften.

Unter dem Begriff "nichtkornorientiertes Elektroblech" wird hier ein solches nach DINen 10106 (schlußgeglüht) oder 10165 (nicht schlußgeglüht) verstanden. Darüberhinaus werden auch stärker anisotrope Sorten mit einbezogen, solange sie nicht als kornorientiertes Elektroblech gelten (Ummagnetisierungsverlust-Anisotropie bis etwa 30 %). Dieses Material findet hauptsächlich Einsatz als Kernmaterial in Maschinen (Motoren, Generatoren) mit rotierender magnetischer Flußrichtung.

Aus ökonomischen und ökologischen Gründen ergibt sich die Forderung nach weitergehender Verbesserung der magnetischen Eigenschaften (Polarisation J in T, Ummagnetisierungsverlust P in W/kg). Die Ummagnetisierungsverluste sollen herabgesetzt und die Polarisation im jeweils genutzten Induktionsbereich erhöht werden. Gleichzeitig ergeben sich spezielle Anforderungen an die mechanisch-technologischen Eigenschaften aus dem Blickwinkel der Be- und Verarbeitung. Hierbei kommt der Schneidbarkeit, z.B. beim Stanzen, besondere Bedeutung zu.

In Betracht kommen hier un-, niedrig- und mittel-silizierte verlustarme Sorten mit hoher Polarisation. Solches Band ist besonders als Kernmaterial für Vorschaltgeräte und in Hocheffizienzmotoren, für Bahnmotoren, Industrieantriebe für Pumpen und Verdichter, Servoantriebe und Antriebe für die Haushaltstechnik geeignet.

Bekannt ist, daß durch zusätzliche Verarbeitungsschritte wie Warmbandglühung oder ein zweistufiges Kaltwalzen mit Zwischenglühung eine Verbesserung der magnetischen Eigenschaften erhalten wird.

In der WO 96/00306 wird für Stähle mit den Hauptlegierungselementen Silizium, Mangan und Aluminium vorgeschlagen, das Warmband für Elektroblech im Austenitgebiet fertigzuwalzen und das Haspeln bei Temperaturen oberhalb der vollständigen Umwandlung in Ferrit vorzunehmen. Außerdem ist zusätzlich ein direktes Glühen des Coils aus der Walzhitze vorgesehen. Auf diesem Wege wird ein Endprodukt mit guten magnetischen Eigenschaften erhalten. Allerdings müssen dabei wegen des hohen Energieaufwandes beim Wärmen vor dem Warmwalzen und beim Warmwalzen sowie wegen der Legierungszusätze erhöhte Kosten in Kauf genommen werden.

Die EP 0 469 980 B1 fordert erhöhte Haspeltemperaturen in Kombination mit einer zusätzlichen Warmbandglühung. Es werden auch bei niedrigen Legierungsgehalten brauchbare magnetische Eigenschaften eingestellt. Allerdings erfordert eine höhere Haspeltemperatur und die zusätzliche Warmbandglühung erhöhten Energie- und damit Kostenaufwand.

In der EP 0 651 061 B2 wird die Einstellung einer um 45° um die Blechnormale verdrehten Würfellagentextur vorgeschlagen. Dadurch werden interessante magnetische Eigenschaften besonders in bezug auf die Polarisation erhalten. Dazu ist aber ein aufwendiges Verfahren notwendig. Es müssen neben erhöhten Endwalz- und Haspeltemperaturen zusätzliche Schritte beim Kaltwalzen, wie Anwärmen und Zwischenglühen, sowie ein- oder mehrmaliges Dressieren, vorgenommen werden.

Die auf höhere Silizium- und Aluminium-Gehalte (Si + 2 Al ≥ 2 %) gerichtete EP 0 511 601 B1 sieht eine Warmbandglühung bei besonders hoher Temperatur oberhalb von 1000 °C vor. Damit müssen teure Legierungselemente eingesetzt und sehr hohe Temperaturen bei einer zusätzlichen Glühung des Warmbandes angewandt werden.

Der Erfindung liegt nun die Aufgabe zugrunde, auf kostengünstige Weise ein Elektroblech mit für die verschiedenen Einsatzgebiete geeigneter Kombination von hoher Polarisation, niedrigem Ummagnetisierungsverlust und guten mechanischen Eigenschaften herzustellen.

Zur Lösung dieser Aufgabe wird bei dem gattungsgemäßen Verfahren erfindungsgemäß vorgesehen, Strangguß direkt aus der Gießhitze oder nach einem Wiedererwärmen auf T ≥ 900 °C warmzuwalzen und im Zuge des Fertigwalzens zwei oder mehr Umformstiche im Zweiphasengebiet Austenit/ Ferrit auszuführen, um einen in bezug auf die Eigenschaften des Elektroblechs günstigen Zustand des Warmbandes einzustellen. Um diese Voraussetzung zu erfüllen, muß der Stahl so legiert sein, daß sich ein Austenitanteil von mindestens 10 % bei der Warmwalztemperatur einstellt. Dies ist durch ein entsprechendes Abstimmen der Legierungszusätze an austenit- bzw. ferritbildenden Elementen bei einer Basiszusammensetzung von (Si + 2 Al) ≤ 3 % zu bewirken. Die dazu eingesetzten Stahlschmelzen enthalten 0,001 bis 0,1 % C, 0,05 bis 3,0 % Si, bis 0,85 % Al mit Si + 2 Al ≤ 3,0 %, 0,05 bis 2,0 % Mn, Rest Eisen und übliche Begleitelemente sowie Legierungszusätze an P, Sn, N, Ni, Co, Ti, Nb, Zr, V, B, Sb bis insgesamt 1,5 %.

Beim Brammen-Stranggießen erfolgt üblicherweise ein Wiedererwärmen auf mindestens 900 °C, damit sich Austenit bildet und das Fertigwalzen erfindungsgemäß im γ/α-Zweiphasengebiet erfolgen kann. Bei der Erzeugung von Dünnbrammen oder Band wird das Material in der Regel unter Ausnutzung der Gießhitze aus den oben angegebenen Gründen vor dem Fertigwalzen ebenfalls auf mindestens 900 °C erwärmt.

Dünnbrammen- bzw. Bandstrangguß bieten, verglichen mit konventionellem Brammenstrangguß folgende zusätzliche Vorteile: Aufgrund der geringeren Abkühlzeit bis zur Durcherstarrung sind die Dendritenarmabstände geringer und damit weniger Steigerungen vorhanden, das Material wird also homogener. Aufgrund der geringeren Brammendicke und der Möglichkeit, die Gießhitze auszunutzen, wird das Warmbandwalzen verkürzt und eine Kosteneinsparung erreicht. Bei einer entsprechenden Auslegung der Dünnbrammengießwalzanlage sind ein breiteres Spektrum von Endwalz- und Haspeltemperatur und geringere Warmbanddicken einstellbar. Bei geringen Warmbanddicken ≤ 1,5 mm kann das Warmwalzen mit Endwalzgeschwindigkeiten von über 10 m/s erfolgen, um eine hohe Produktivität zu erhalten.

Durch eine Walzenschmierung in mindestens einem der letzten drei Warmwalzstiche des Fertigwalzens kann aufgrund einer geringeren Scherverformung eine homogenere Struktur über den Querschnitt erhalten werden. Da zudem die Walzkraft vermindert wird, ist eine höhere Dickenabnahme auf geringere Enddicken möglich.

In einem weiteren Anspruch wird das Fertigwalzen durch mindestens einen Umformstich mit einer Formänderung εₕ=(hᵢ-hᵢ₊₁)/hᵢ > 10 % im Ferritgebiet abgeschlossen. Wird das Warmwalzen durch einen oder mehrere Umformstiche im Ferritgebiet abgeschlossen und das Warmband bei Temperaturen unter 650 °C gehaspelt, so führt dies zu einem verfestigten Warmbandzustand und zu einer Unterdrückung bzw. feinen Dispersion der Ausscheidungen. Dadurch kann anschließend der notwendige Kaltwalzgrad vermindert werden. Grundsätzlich kann das Warmband einstufig oder mehrstufig mit Zwischenglühung auf Enddicke kaltgewalzt werden. Durch diese Maßnahmen wird ein feineres Gefüge eingestellt, wodurch die Schneid- und Stanzbarkeit des Kaltbandes verbessert wird.

Eine Beschränkung des Si-Gehalts des Stahls auf 0,05 bis 1,6 % Si ist dann zweckmäßig, wenn andernfalls bei entsprechenden Anteilen anderer Komponenten der Zusammensetzung kein Zweiphasengebiet mehr vorliegt. Indem die Wiedererwärmungstemperatur der Stahlbrammen im Austenitgebiet liegt, ist sichergestellt, daß die erforderlichen Umformstiche im Zweiphasengebiet durchgeführt werden.

Wird die Stahlbramme direkt aus der Gießhitze auf Temperaturen unter 900 °C abgekühlt und nach einem Wiedererwärmen bis in das Austenitgebiet warmgewalzt, so werden grobe Ausscheidungen gebildet. Anders als feinere Ausscheidungen können derart grobe Ausscheidungen zu besseren magnetischen Eigenschaften des Elektroblechs führen. Letzteres gilt insbesondere dann, wenn die Wiedererwärmtemperatur maximal 1150 °C beträgt. Bei einer derart niedrig gewählten Temperatur wird verhindert, das sich die zuvor gebildeten groben Ausscheidungen wieder auflösen.

Das so erzeugte bis zu 6 mm dicke Warmband wird abhängig vom Verwendungszweck bei Haspeltemperaturen entweder unterhalb von 650 °C oder im Bereich von 650 °C bis Ar1 gehaspelt. Wenn die Bänder bei hohen Temperaturen gehaspelt wurden, können die Coils anschließend entweder auf Raumtemperatur an ruhender Luft abgekühlt werden oder direkt aus der Coilhitze wärmebehandelt werden. Die Wärmebehandlung kann durch eine verzögerte Abkühlung unter einer Abdeckhaube mit einer Abkühlgeschwindigkeit von maximal 100 °C/h bis hinunter zu 600 °C oder durch einen Heißeinsatz in einem Ofen erfolgen. Dabei kann die Ofentemperatur auch oberhalb der Haspeltemperatur liegen.

Haspeltemperaturen zwischen 650 °C und der mit den Legierungsanteilen variierenden Ar1-Temperatur können eine Warmbandglühung ganz oder teilweise ersetzen. Eine kurze Distanz zum Haspel beispielsweise von 40 m und darunter in Kombination mit hohen Endwalzgeschwindigkeiten macht speziell in einer Gießwalzanlage hohe, in konventionellen Walzstraßen, insbesondere bei geringen Banddicken, nicht einstellbare, Haspeltemperaturen möglich. Dadurch wird das Warmband schon im Coil entfestigt, wobei die eigenschaftsrelevanten Strukturmerkmale, wie Korngröße, Textur und Ausscheidungen, positiv beeinflußt werden. Die Verbesserung magnetischer Eigenschaften, die mit dem erfindungsgemäßen Verfahren gegenüber dem konventionellen Verfahren erreicht wird, ist mit einer Zeit- und Energieeinsparung bei der Erzeugung des Elektroblechs verbunden.

Zur Herstellung des Elektroblechs stehen verschiedene Wege zur Verfügung: Das erfindungsgemäße Warmband kann als Elektroblech direkt verwendet werden. Es kann mit oder ohne Nachwalzen bei Schlußglühung nach Verarbeitung eingesetzt werden (semi finished = nicht schlußgeglüht). Das Warmband kann davor geglüht werden. In weiteren Alternativen wird das Warmband einstufig oder mehrstufig mit Zwischenglühung auf Enddicke kaltgewalzt, wobei die bereits vorgenannten Fertigungsschritte nachgeschaltet werden. Bei diesen Alternativen kann das Warmband im Walzzustand oder nach einer Warmbandglühung eingesetzt werden. Falls die Nachverformung und die Schlußglühung nach der Verarbeitung entfallen, ist die Glühung bereits nach dem Walzen auf Enddicke so auszulegen, daß das geforderte Eigenschaftsprofil eingestellt wird (fully finished = schlußgeglüht). Alle Glühungen können entweder im Hauben- oder Durchlaufofen bei Temperaturen über 650 °C erfolgen.

### Beispiele:

In Tafel 1 sind magnetische Eigenschaftswerte, Ummagnetisierungsverlust (P) und Polarisation (J), die nach einem konventionellen Verfahren und nach dem erfindungsgemäßen Verfahren erreicht worden sind, mitgeteilt.

**Tafel 1**

| Legierung | Produkt [mm] | konventionelles Verfahren | | | erfindungsgemäßes Verfahren | | | | |
|---|---|---|---|---|---|---|---|---|---|
| | | P_{1.0}/W/kg | P_{1.5}/W/kg | J₂₅₀₀/T | P_{1.0}/W/kg | P_{1.5}/W/kg | J₂₅₀₀/T | Ar₃/°C | Ar₁/°C |
| 0,15 % Si 0,1 % Al 0,35 % Mn | sf:0,65 | 2,41 | 6,03 | 1,633 | 2,38 | 5,99 | 1,662 | 915 | 845 |
| | | | | | 2,32 | 5,93 | 1,656 | | |
| | | | | | | | | | |
| 0,60 % Si 0,25 % Al 0,25 % Mn | ff:0,5 mit WBG | 2,37 | 5,2 | 1,68 | 2,32 | 5,01 | 1,692 | 1050 | 945 |
| | | | | | 2,28 | 4,95 | 1,690 | | |
| | | | | | | | | | |
| 1,3 % Si 0,12 % Al 0,2 % Mn | ff:0,5 | 2,62 | 5,74 | 1,623 | 2,13 | 4,55 | 1,668 | 1050 | 965 |
| | | | | | 2,52 | 5,41 | 1,651 | | |
| | | | | | 2,53 | 5,44 | 1,647 | | |
| | ff:0,5 mit WBG | 2,2 | 4,75 | 1,67 | 2,03 | 4,35 | 1,683 | | |
| 1,8 % Si 0,35 % Al 0,20 % Mn | ff:0,5 | 1,91 | 4,22 | 1,587 | 1,84 | 4,02 | 1,617 | 1120 | 1050 |

Die Beispiele zeigen die durch Anwendung des erfindungsgemäßen Verfahrens erzielbare Verbesserung zum einen für semi finished (sf) und zum anderen für fully finished (ff) Standardgüten ohne Warmbandglühung und mit einer konventionellen Warmbandglühung (WBG). Auf dem erfindungsgemäßem Erzeugungsweg werden stets höhere Polarisationswerte (J) und meistens niedrigere Ummagnetisierungsverluste (P) erreicht. In den beiden letzten Spalten der Tafel 1 sind für die unterschiedlichen Legierungen die Umwandlungstemperaturen Ar₃ und Ar₁ angegeben, die die Grenzen des Zweiphasengebiets Austenit/Ferrit kennzeichnen.

## Patentansprüche

1. Verfahren zur Herstellung von Warmband zur Erzeugung von nichtkornorientiertem Elektroblech aus Strangguß in Brammen, Dünnbrammen oder Band aus einem Stahl mit (in Masse-%):
0,001 bis 0,1 % C
0,05 bis 3,0 % Si
bis 0,85 % % Al mit Si + 2 Al ≤ 3,0 %
0,05 bis 2,0 % Mn
Rest Eisen, und übliche Begleitelemente sowie Legierungszusätze an P, Sn, N, Ni, Co, Ti, Nb, Zr, V, B, Sb bis insgesamt 1,5 %,
**dadurch gekennzeichnet, daß** die Stahlbrammen direkt aus der Gießhitze oder nach einem Wiedererwärmen auf T ≥ 900 °C warmgewalzt werden und im Zuge des Fertigwalzens zwei oder mehr Umformstiche im Zweiphasengebiet Austenit/Ferrit durchgeführt werden.

2. Verfahren nach Anspruch 1,
**dadurch gekennzeichnet, daß**
mindestens der letzte Umformstich des Fertigwalzens mit einer Formänderung von > 10 % am Ende des Warmwalzprozesses im Ferritgebiet liegt.

3. Verfahren nach einem der Ansprüche 1 oder 2,
**dadurch gekennzeichnet, daß** der Stahl 0,05 bis 1,6 % Si enthält.

4. Verfahren nach einem der voranstehenden Ansprüche, **dadurch gekennzeichnet, daß** die Wiedererwärmtemperatur der Stahlbrammen im Austenitgebiet liegt.

5. Verfahren nach einem der voranstehenden Ansprüche, **dadurch gekennzeichnet, daß** die Stahlbrammen direkt aus der Gießhitze auf Temperaturen unter 900 °C abgekühlt und nach einem Wiedererwärmen bis in das Austenitgebiet warmgewalzt werden.

6. Verfahren nach Anspruch 5, **dadurch gekennzeichnet**, **daß** die Wiedererwärmtemperatur maximal 1150 °C beträgt.

7. Verfahren nach einem der voranstehenden Ansprüche, **dadurch gekennzeichnet, daß** mindestens einer der letzten drei Warmwalzstiche des Fertigwalzens mit Walzenschmierung ausgeführt wird.

8. Verfahren nach Anspruch 7,
**dadurch gekennzeichnet**, **daß** der letzte Stich des Fertigwalzens im Ferritgebiet mit Walzenschmierung durchgeführt wird.

9. Verfahren nach einem der voranstehenden Ansprüche, **dadurch gekennzeichnet, daß** das Warmband bei einer Temperatur im Bereich von 650 °C bis Ar1 gehaspelt wird.

10. Verfahren nach einem der voranstehenden Ansprüche, **dadurch gekennzeichnet, daß** das Warmband bei einer Temperatur im Bereich von 650 °C bis Ar3 geglüht wird.

11. Verfahren nach Anspruch 10,
**dadurch gekennzeichnet**, **daß** das Warmband direkt nach dem Haspeln im Coil geglüht wird.

12. Verfahren nach Anspruch 10,
**dadurch gekennzeichnet**, **daß** das Warmband erst abgekühlt und für die Glühung wiedererwärmt wird.

13. Verfahren nach Anspruch 10,
**dadurch gekennzeichnet, daß** das Warmband aus der Walzhitze in Linie geglüht wird.

14. Verfahren nach Anspruch 10,
**dadurch gekennzeichnet, daß** das gehaspelte Band unter einer Haubenabdeckung mit einer Geschwindigkeit von maximal 100 °C/h bis hinunter auf 600 °C abgekühlt wird.

15. Verfahren nach einem der Ansprüche 1 bis 8,
**dadurch gekennzeichnet, daß** das Warmband bei Temperaturen < 650 °C gehaspelt wird.

16. Verfahren nach einem der voranstehenden Ansprüche, **dadurch gekennzeichnet, daß** das Warmband durch ein- oder mehrstufiges Kaltwalzen ggf. mit Zwischenglühung weiterverarbeitet wird.

17. Verfahren zur Herstellung eines schlußgeglühten Elektroblechs nach einem der Ansprüche 1 bis 16,
**dadurch gekennzeichnet, daß** das auf Enddicke warm- oder warm- und kaltgewalzte Band unter Schutzgas oberhalb von 650 °C schlußgeglüht wird.

18. Verfahren zur Herstellung eines nicht schlußgeglühten Elektroblechs nach einem der Ansprüche 1 bis 16,
**dadurch gekennzeichnet, daß** das warm- oder warm- und kaltgewalzte Band in einem Hauben- oder Durchlaufglühofen unter Schutzgas rekristallisierend geglüht und anschließend gerichtet oder nachgewalzt wird.

19. Verfahren nach Anspruch 17 oder 18,
**dadurch gekennzeichnet, daß** das Band vor der Schlußglühung entkohlend geglüht wird.

## Claims

1. A process for the manufacture of hot strip for the production of non-grain-oriented electric quality sheet metal from slabs, thin slabs or strip continuously cast from a steel containing (in % by weight):
0.001 to 0.1% C
0.05 to 3.0% Si
up to 0.85% Al with Si + 2 Al ≤ 3.0%
0.05 to 2.0% Mn
residue iron, the customary accompanying elements, and alloying additives of P, Sn, N, Ni, Co, Ti, Nb, Zr, V, B, Sb up to a total of 1.5%,
**characterised in that** the steel slabs are hot rolled directly from the casting heat or after a reheating to T ≥ 900°C and in the course of finishing rolling two or more shaping passes are performed in the austenite/ferrite two-phase zone.

2. A process according to claim 1,
**characterised in that** at least the last shaping pass of the finishing rolling takes place with a change of shape of > 10% in the ferrite zone at the end of the hot rolling process.

3. A process according to one of claims 1 or 2,
**characterised in that** the steel contains 0.05 to 1.6% Si.

4. A process according to one of the preceding claims,
**characterised in that** the reheating temperature of the steel slabs lies in the austenite zone.

5. A process according to one of the preceding claims,
**characterised in that** the steel slabs are cooled directly from the casting heat to temperatures below 900°C and after reheating are hot rolled into the austenite zone.

6. A process according to claim 5,
**characterised in that** the maximum reheating temperature is 1150°C.

7. A process according to one of the preceding claims,
**characterised in that** at least one of the last three hot rolling passes of the finishing rolling is performed with roll lubrication.

8. A process according to claim 7,
**characterised in that** the last pass of the finishing rolling is performed in the ferrite zone with roll lubrication.

9. A process according to one of the preceding claims,
**characterised in that** the hot strip is coiled at a temperature in the range of 650°C to Ar1.

10. A process according to one of the preceding claims,
**characterised in that** the hot strip is annealed at a temperature in the range of 650°C to Ar3.

11. A process according to claim 10,
**characterised in that** the hot strip is annealed in the coil directly after coiling.

12. A process according to claim 10,
**characterised in that** the hot strip is first cooled and reheated for the annealing.

13. A process according to claim 10,
**characterised in that** the hot strip is annealed in line from the rolling heat.

14. A process according to claim 10,
**characterised in that** the coiled strip is cooled down to 600°C in a hood-type annealing furnace at a maximum speed of 100°C/h.

15. A process according to one of claims 1 to 8,
**characterised in that** the hot strip is coiled at temperatures < 650°C.

16. A process according to one of the preceding claims,
**characterised in that** the hot strip is further processed by single or multiple stage cold rolling, if necessary with intermediate annealing.

17. A process for the manufacture of a finally annealed electric quality metal sheet according to one of claims 1 to 16,
**characterised in that** the strip, hot rolled or hot rolled and cold rolled to final thickness, is given a final annealing under protective gas above 650°C.

18. A process for the manufacture of an electric quality metal sheet not finally annealed according to one of claims 1 to 16,
**characterised in that** the strip, hot rolled or hot rolled and cold rolled, is annealed with recrystallization under protective gas in a hood-type or continuous annealing furnace and then straightened or rerolled.

19. A process according to claims 17 or 18,
**characterised in that** the strip is given a decarburising annealing prior to the final annealing.

## Revendications

1. Procédé pour la fabrication de feuillard à chaud pour la production de tôle électrique à grains non orientés à partir de coulée continue dans des brames, de brames minces ou de feuillard à base d'un acier avec (en pourcent de masse) :
0,001 à 0,1% de C
0,05 à 3,0% de Si
à 0,85% de Al avec Si + 2 Al ≤ 3,0%
0,05 à 2,0% de Mn
le reste du fer, et des éléments d'accompagnement classiques et des additifs d'alliage de P, Sn, N, Ni, Co, Ti, Nb, Zr, V, B, Sb à globalement 1,5%,
**caractérisé en ce que** les brames d'acier sont laminées à chaud directement à partir de la chaleur de coulée ou après un réchauffement jusqu'à T ≥ 900°C et que deux passes de formage ou plus sont effectuées dans la zone à deux phases austénite/ferrite dans le cadre du laminage final.

2. Procédé selon la revendication 1, **caractérisé en ce qu**'au moins la dernière passe de formage du laminage final avec un changement de forme supérieure à 10% se situe à la fin du processus de laminage à chaud dans la zone de ferrite.

3. Procédé selon l'une des revendications 1 ou 2, **caractérisé en ce que** l'acier contient 0,05 à 1,6% de Si.

4. Procédé selon l'une quelconque des revendications précédentes, **caractérisé en ce que** la température de réchauffement des brames d'acier se situe dans la zone d'austénite.

5. Procédé selon l'une quelconque des revendications précédentes, **caractérisé en ce que** les brames d'acier sont refroidies directement à partir de la chaleur de coulée à des températures inférieures à 900°C et sont laminées à chaud après un réchauffement jusque dans la zone d'austénite.

6. Procédé selon la revendication 5, **caractérisé en ce que** la température de réchauffement est au maximum de 1150°C.

7. Procédé selon l'une quelconque des revendications précédentes, **caractérisé en ce qu**'au moins l'une des trois dernières passes de laminage à chaud du laminage final est effectuée avec graissage des cylindres.

8. Procédé selon la revendication 7, **caractérisé en ce que** la dernière passe du laminage final est exécutée dans la zone de ferrite avec graissage des cylindres.

9. Procédé selon l'une quelconque des revendications précédentes, **caractérisé en ce que** feuillard à chaud est bobiné à une température située dans la plage de 650°C à Ar1.

10. Procédé selon l'une quelconque des revendications précédentes, **caractérisé en ce que** le feuillard à chaud est recuit à une température située dans la plage de 650°C à Ar3.

11. Procédé selon la revendication 10, **caractérisé en ce que** le feuillard à chaud est recuit directement après le bobinage sur la bobine.

12. Procédé selon la revendication 10, **caractérisé en ce que** le feuillard à chaud est refroidi pour commencer et est réchauffé pour le recuit.

13. Procédé selon la revendication 10, **caractérisé en ce que** le feuillard à chaud est recuit en ligne à partir de la chaleur de laminage.

14. Procédé selon la revendication 10, **caractérisé en ce que** le feuillard bobiné est refroidi jusqu'à 600°C sous un revêtement à cloche avec une vitesse maximale de 100°C/h.

15. Procédé selon l'une quelconque des revendications 1 à 8, **caractérisé en ce que** le feuillard à chaud est bobiné à des températures inférieures à 650°C.

16. Procédé selon l'une quelconque des revendications précédentes, **caractérisé en ce que** le feuillard à chaud est traité ultérieurement par un laminage à une étape ou plusieurs étapes éventuellement avec un recuit intermédiaire.

17. Procédé pour la fabrication d'une tôle électrique avec recuit final selon l'une quelconque des revendications 1 à 16, **caractérisé en ce que** le feuillard laminé à chaud et à froid subit un recuit final sous gaz protecteur au-dessus de 650°C.

18. Procédé pour la fabrication d'une tôle électrique sans recuit final selon l'une quelconque des revendications 1 à 16, **caractérisé en ce que** le feuillard laminé à chaud ou laminé à chaud et à froid est recuit avec recristallisation dans un four de recuit à cloche ou un four de recuit continu sous gaz protecteur puis redressé ou passé au laminoir à dresser.

19. Procédé selon la revendication 17 ou 18, **caractérisé en ce que** le feuillard est recuit avec décarburation avant le recuit final.
